# EUROPÄISCHE PATENTANMELDUNG

(11) **EP 4 177 377 A1**
(43) Veröffentlichungstag der Anmeldung: **10.05.2023**
(21) Anmeldenummer: 21206111.3
(22) Anmeldetag: 03.11.2021
(51) Int. Cl.: C23C 24/04, B33Y 80/00, B33Y 10/00, B22F 5/00, G01K 7/00

(54) **HERSTELLUNG EINER FREITRAGENDEN METALLSCHICHT**

(71) Anmelder: Heraeus Deutschland GmbH & Co. KG, 63450 Hanau (DE)
(72) Erfinder: STÖCKER, Thomas, 63450 Hanau (DE); Dr. LUCK, Ilka Verena, 63450 Hanau (DE); Dr. NIEWOLAK, Leszek, 63450 Hanau (DE)
(74) Vertreter: Heraeus IP

(57) **Zusammenfassung**

Die Erfindung betrifft ein Verfahren zur Herstellung einer Metallfolie aufweisend die Schritte, Auftragen einer Metallschicht auf ein Substrat mittels Aerosol-Deposition eines Pulvers und zumindest teilweises oder vollständiges Entfernen des Substrats unter Erhalt einer Folie. Das Verfahren ist insbesondere dazu geeignet spröde Metalle wie beispielsweise Wolfram zu Metallfolien zu verarbeiten.

## Beschreibung

Die vorliegende Erfindung betrifft ein Verfahren zur Herstellung einer Metallfolie mittels der Aerosol-Depositionsmethode (ADM) sowie eine Metallfolie, wobei die Metallfolie ein relativ sprödes Metall umfasst oder aus einem relativ spröden Metall besteht.

Metallfolien werden für eine Vielzahl von Anwendungen eingesetzt. Diese reichen von haushaltsüblichen Aluminiumfolien über photovoltaischen Solarmodulen, Lithium-Ion Batterien, Spezialbatterien, Wärmetauscher, Oberflächenveredelungen, über Sicherungen, Kondensatoren, Transformatoren, Elektronik, Medizintechnik, flexiblen Leiterplatten, bis hin zu Spezialkabeln.

Diese Metallfolien bestehen meist aus duktilen Metallen, wie Nickel, Kupfer, Silber, Gold, Stahl, Blei, Zinn, Titan oder Legierungen, die diese Metalle enthalten. Die Herstellung erfolgt üblicher Weise durch wiederholtes Walzen, bis die gewünschte Dicke erreicht ist. Auf diesem Wege können Folien mit Dicken von wenigstens 5 µm hergestellt werden. Häufig ist zwischen einzelnen Walzschritten eine thermische Nachbehandlung (Glühen) nötig.

Dagegen bleibt es bisher eine Herausforderung spröde Metalle, wie z.B. Iridium, Rhodium oder Wolfram dünnen Folien zu verarbeiten, da diese beim Walzen leicht Risse bilden.

Aufgabe der vorliegenden Erfindung war es ein Verfahren bereitzustellen, mit dem Metallfolien aus spröden Metallen, insbesondere Metallen mit einer Ordnungszahl >30, die im Reinzustand ein E-Modul von mindestens 200 GPa aufweisen, hergestellt werden können.

Insbesondere war es eine Aufgabe der Erfindung Folien aus diesen spröden Metallen bereitzustellen, die eine Dicke von höchstens 200 µm aufweisen.

Mindestens eine Aufgabe der Erfindung wird gelöst durch die Gegenstände der unabhängigen Ansprüche. Die Gegenstände der Unteransprüche betreffen bevorzugte Ausführungen.

In einem ersten Aspekt betrifft die Erfindung ein Verfahren zur Herstellung einer Metallfolie aufweisend die folgenden Schritte:
a. Auftragen einer Metallschicht auf ein Substrat mittels Aerosol-Deposition eines Pulvers und
b. Zumindest teilweises oder vollständiges Entfernen des Substrats unter Erhalt einer Folie.

Mit Hilfe des erfindungsgemäßen Verfahrens können Folien aus spröden Metallen hergestellt werden, die eine Dicke im Bereich von 200 µm oder weniger aufweisen, insbesondere im Bereich von 10 µm - 200 µm.

Eine Folie im Rahmen der Erfindung kann als ein homogenes Flächengebilde aus sehr dünnem Material verstanden werden, z.B. Metall oder Kunststoff. Üblicher Weise hat eine Folie in zwei Raumrichtungen eine sehr viel höhere Ausdehnung als in die dritte Raumrichtung.

Die vorliegende Erfindung betrifft Verfahren zur Herstellung von Metallfolien sowie die daraus erhältlichen Metallfolien.

Ausdehnung der Metallfolie ist erfindungsgemäß nicht weiter begrenzt. Die Metallfolie kann Bänder, Streifen und ausgedehnte Flächen umfassen, z.B. in rechteckiger Form. In einer möglichen Ausgestaltung kann die Metallfolie strukturiert sein. Beispielsweise kann die Strukturierung der Folie in Anschluss an Schritt c) erfolgen, z.B. durch lithographische Verfahren, selektives chemisches oder physikalisches Ätzen, Prägen, Knicken oder Laserschneiden, sowie Kombinationen dieser Verfahren.

Die Metallfolie enthält ein Metall oder besteht daraus. Unter Metallen sind solche Materialien zu verstehen, die metallischer Bindungscharakter aufweisen. Dies äußert sich typischer Weise in einer hohen elektrischen Leitfähigkeit, die mit steigender Temperatur abnimmt und einer hohen thermischen Leitfähig. Je nach Oberflächenbeschaffenheit weist ein Metall optional metallischen Glanz auf. Unter Metallen sind im Rahmen der Erfindung elementare Metalle, Legierungen und intermetallische Phasen zu verstehen.

Ein elementares Metall ist ein Reinstoff und weist außer unvermeidlichen Verunreinigungen, z.B. aus dem Herstellungsprozess, keine weiteren Komponenten auf. Insbesondere enthält ein elementares Metall keine absichtlich hinzugefügten Komponenten. Als Legierung können Stoffgemische verstanden werden, die ein oder mehrere Metalle enthalten und metallischen Eigenschaften aufweisen. Optional kann eine Legierung Komponenten enthalten, die in elementarer Form keine Metalle sind, wie zum Beispiel Kohlenstoff, Stickstoff und Sauerstoff.

Legierungen können in einer möglichen Ausführung auch amorphe Legierungen umfassen, die glasartig erstarrt sind und keine Kristallinität aufweisen. Davon ausgenommen sind optional vorliegende nanokristalline Phasen, die nicht mit XRD gemessen werden können.

Beispiele für intermetallische Phasen sind FeCr, TiAl, Ti3Al, TiAl3, NiAl, CuAl und FeAl. Die intermetallischen Phasen können optional in verschieden Phasen, wie z.B. alpha-Phasen, beta-Phasen, gamma-Phasen, theta-Phasen oder sigma-Phasen, vorliegen.

Bevorzugt enthält die Metallfolie ein Metall oder besteht daraus. Das Metall weist bevorzugt eine Ordnungszahl >20, insbesondere >30 im Periodensystem auf. Weiterhin weist das Metall vorzugsweise ein E-Modul von mindestens 150 GPa, insbesondere von mindestens 200 GPa auf. Im Rahmen der Erfindung kann das E-Modul mittels Zugversuch gemäß DIN EN ISO 6892-1:2020-06 bestimmt werden. Insbesondere ist das Metall ein sprödes Metall. Unter einem spröden Metall kann beispielsweise ein Metall verstanden werden an deren Ende der Bruch im Wesentlichen ohne plastische Deformation erfolgt. Vor dem Bruch tritt also kaum plastische Verformung auf und es kommt nicht zu Einschnürungen. Das Metall weist optional eine Schmelztemperatur von mindestens 1800°C auf.

Weiterhin bevorzugt ist das Metall, enthalten in der Metallfolie ausgewählt aus der Gruppe umfassend Ir, Rh, Os, Ru, Pt, Pd, W, Mo, Cr, Zr, Hf, Ti , Re, Zn und Si sowie Kombinationen der vorgenannten Elemente. Silizium (Si) ist im engeren Sinne kein Metall, sondern ein Halbmetall und ist bevorzugt auch von der Erfindung umfasst Es kann jedoch insbesondere in Legierungen mit den anderen Elementen der Gruppe enthalten sein.

In Schritt a) wird eine Metallschicht mittels Aerosol-Deposition eines Pulvers auf ein Substrat aufgetragen.

Das Verfahren der Aerosol-Deposition ist ein Beschichtungsverfahren.

Für Auftragen mit der Aerosol-Deposition wird eine Beschichtungsanlage verwendet. Diese Beschichtungsanlage enthält einen Aerosolerzeuger, in dem das verwendete Pulver in ein Aerosol überführt wird wie in Schritt b) beschrieben. Zusätzlich enthält die ADM-Beschichtungsanlage eine Beschichtungskammer, in der der Beschichtungsvorgang erfolgt. In dem Aerosolgenerator herrscht insbesondere während des Prozesses ein Vakuum im bevorzugten Bereich von 60 mbar bis 1066 mbar. In der Beschichtungskammer herrscht insbesondere während des Prozesses ein Druck im bevorzugten Bereich von 0,2 mbar - 20 mbar. Dabei ist der Druck in der Beschichtungskammer kleiner als der Druck im Aerosolgenerator. Typischer Weise liegt die Druckdifferenz zwischen Aerosolgenerator und Beschichtungskammer im Bereich von 200 mbar - 500 mbar. Über ein Prozessgas wird das Pulver aus dem Aerosolerzeuger durch eine Düse in die Beschichtungskammer transportiert. Dabei werden die Partikel aufgrund des resultierenden Druckunterschieds zwischen Aerosolgenerator und Beschichtungskammer beschleunigt, insbesondere auf eine Geschwindigkeit im Bereich von 100 m/s - 600 m/s, und auf der Oberfläche des Metallkörpers abgeschieden. Die Partikel verformen sich plastisch oder brechen durch den Aufprall in Bruchstücke, insbesondere im nm-Bereich, auf und bilden eine dichte und gut haftende Schicht. Das verwendete Prozessgas kann ausgewählt sein aus Inertgasen, Sauerstoff, Luft oder Kombinationen daraus. Das Inertgas kann bevorzugt mindestens ein Gas sein, das ausgewählt ist aus der Gruppe bestehend aus Helium (He), Argon (Ar) und Stickstoff (N₂) oder Kombinationen daraus. Das Substrat wird vorzugsweise mit einem XY-Tisch bewegt. Alternativ oder zusätzlich ist es möglich, dass eine Düse über das zu beschichtende Substrat bewegt wird. Auch eine Kombination von beiden, also einer Bewegung des Tischs und einer Düse in XY-Richtung gegeneinander ist möglich. Bei der ADM handelt es sich um ein kaltes Beschichtungsverfahren, d.h. die Abscheidung erfolgt vorzugsweise bei einer Temperatur von maximal 50°C.

Im Gegensatz dazu erfolgt beim Kaltgasspritzen (engl. *cold spraying*) die Auftragung mit Hilfe eines mehrere 100°C heißen Trägergases, mit dem 50 - 90 µm große Partikel aus duktilen Materialen auf die Oberfläche geschleudert werden. Anders als bei der Aerosol-Deposition brechen die Partikel nicht auseinander, sondern die Partikelmorphologie bleibt im Wesentlichen erhalten. Es sind also mit 50 µm - Partikeln keine mittleren Schichtdicken >>50 µm möglich.

Ein Vorteil des Aerosol-Depositionsverfahrens ist, dass kleine Folien ohne wesentlichen Materialverlust hergestellt werden können.

Das Pulver, das für die Aerosol-Deposition verwendet wird, weist vorzugsweise eine Partikelgrößenverteilung mit einem dso-Wert im Bereich von 0,1 µm - 150 µm auf. Weiterhin kann die Partikelgrößenverteilung einen d₉₀-Wert von 125 µm oder weniger aufweisen. Die Partikelgrößenverteilung im Rahmen der Erfindung kann beispielsweise bestimmt werden mittels Laserbeugung gemäß ISO 13320:2009. Das Pulver kann eine monomodale oder eine multimodale Partikelgrößenverteilung aufweisen.

Das Substrat, auf das die Metallschicht aufgetragen wird, kann ein Material aufweisen oder daraus bestehen, das ausgewählt ist aus der Gruppe aufweisend Metalle, Halbmetalle, Keramiken, Gläser und Polymeren. Beispiel für Substrate sind Stahlplatten, Stahlfolien, Siliziumwafer, Aluminiumoxidkeramiken, Mica-Substrate, Silicatglasplatten und Polyimid-Substrate

Bevorzugt ist die Oberfläche des Substrats, auf die die Metallschicht aufgetragen wird eben. Vorzugsweise weist die Oberfläche des Substrats, auf der die Metallschicht aufgetragen wird, eine Rauigkeit R_{z} mit einem Wert im Bereich von höchstens 10 µm auf, insbesondere, wenn es sich um eine ebene Oberfläche handelt. Die Rauigkeit kann gemessen werden mittels Tastschnittverfahren gemäß DIN EN ISO 4287:2010-07. Eine möglichst geringe Rauigkeit kann vorteilhaftsein, da sich das Substrat dann besser von der Metallschicht entfernen lässt.

In einer möglichen Ausführung weist das Substrat eine dreidimensionale Struktur auf, insbesondere in Form von Erhöhungen und Vertiefungen. Die Erhöhungen und Vertiefungen haben bevorzugt in mindestens einer Raumrichtung eine Ausdehnung von mindestens 100 µm In einer möglichen Ausgestaltung der Erfindung weist das Substrat, auf dem die Metallschicht aufgetragen wird, eine Trennschicht auf. Die Trennschicht kann dazu dienen, die Haftung zwischen Substrat und Metallschicht zu reduzieren. Die Trennschicht kann beispielsweise ein Film mit einer Dicke von höchstens 1 µm sein. Die Trennschicht kann ein Material aufweisen, das ausgewählt ist aus der Gruppe bestehend aus Oxiden (Oxiden (z.B. Quarz, Glas) Polymeren, Fetten und Grafit.

Im Rahmen der Erfindung ist, wenn von einem Auftragen auf das Substrat die Rede ist, auch umfasst, dass sich eine Trennschicht auf dem Substrat befindet.

Die auf das Substrat aufgetragene Metallschicht weist bevorzugt eine mittlere Dicke von mindestens 5 µm, insbesondere mindestens 10 µm und ganz besonders bevorzugt von mindestens 20 µm auf. Gleichzeit weist die auf das Substrat aufgetragene Metallschicht bevorzugt eine mittler Dicke von höchstens 300 µm insbesondere, insbesondere von höchstens 200 µm und ganz besonders bevorzugt von höchstens 100 µm auf.

Weiterhin bevorzugt weist die Metallschicht eine relative Dichte von mindestens 70%, insbesondere mindestens 80% und besonders bevorzugt von mindestens 95%. Alternativ kann die relative Dichte der Metallschicht mindestens 99% betragen.

Die Reinheit der Metallschicht entspricht bevorzugt der Reinheit des Pulvers, das mittels Aerosol Deposition aufgetragen wurde. Beispielsweise kann die Reinheit der Metallschicht bei mindestens 99,5%, insbesondere bei mindestens 99, 95% und ganz besonders bevorzugt bei mindestens 99,995% liegen. Typischer Weise liegt die Reinheit im Bereich von 99, 9% bis 99,999%.

Das Substrat und die Metallschicht bilden zusammen einen Schichtverbund. Optional kann zwischen dem Substrat und der Metallschicht eine Trennschicht in dem Schichtverbund angeordnet sein.

In Schritt b) erfolgt ein Entfernen des Substrats unter Erhalt einer Metallfolie.

Das Entfernen des Substrats kann teilweise oder vollständig erfolgen. Wenn das Substrat teilweise entfernt wird kann zumindest ein Teil der Metallfolie nicht mit Substrat in Kontakt stehen.

Das Entfernen kann beispielsweise mittels Ablösen oder Auflösen des Substrats erfolgen. Das Ablösen des Substrats von der Metallschicht kann vorzugsweise durch Erhitzen des Schichtverbunds aus Substrat und Metallschicht erfolgen. Durch die unterschiedlichen linearen thermischen Ausdehnungskoeffizienten von Substrat und Metallschicht kann das Substrat von der Metallschicht abplatzen und im Folgenden entfernt werden. Dieses thermische Ablösen, kann insbesondere erreicht werden, wenn sich der lineare thermische Ausdehnungskoeffizient alpha (x 10⁻⁶ K⁻¹) der Metallschicht und des Substrats sich voneinander unterscheiden. Der lineare thermische Ausdehnungskoeffizient kann gemäß DIN 51045-1:2005-08 bestimmt werden. Vorzugsweise liegt die Differenz der linearen thermischen Ausdehnungskoeffizienten bei mindestens 20%, insbesondere bei mindestens 50% und besonders bevorzugt bei mindestens 100%. In einer anderen bevorzugten Ausführungsform beträgt die Differenz der linearen thermischen Ausdehnungskoeffizienten mindestens 2x10⁻⁶ K⁻¹, insbesondere mindestens 5 x 10⁻⁶ K⁻¹ und ganz besonders bevorzugt von mindestens 20 x 10⁻⁶ K⁻¹. In einem Beispiel kann das Substrat ein Aluminiumoxidsubstrat mit einem linearen thermischen Ausdehnungskoeffizienten von 8,1 x 10⁻⁶ K⁻¹ sein und die Metallschicht kann aus Wolfram sein und einen linearen thermischen Ausdehnungskoeffizienten von etwa 4,4x 10⁻⁶K⁻¹ aufweisen.

In einer weiteren Ausführungsform kann das Substrat mittels Schleifen und Polieren entfernt werden. Insbesondere kann das Substrat vollständig abgeschliffen werden.

Alternativ kann das Substrat durch Ätzen, insbesondere nasschemisches Ätzen oder physikalisches Ätzen, z.B. Plasmaätzen, entfernt werden.

In einer möglichen Ausführungsform, bei der auf dem Substrat während der Aerosol-Deposition eine Trennschicht angeordnet ist, kann durch das Entfernen des Substrats auch diese Trennschicht teilweise oder vollständig entfernt werden.

Durch das Entfernen des Substrats wird eine Metallfolie erhalten.

Die Metallfolie ist vorzugsweise eine freistehende Metallfolie. Das bedeutet, dass die Metallfolie nicht auf irgendeiner Art von Träger angeordnet ist. Mit anderen Worten, beide Seitenflächen der Metallfolie können frei zugänglich sein.

Die Metallfolie weist in einer bevorzugten Ausführung eine Dicke im Bereich von mindestens 10 µm, insbesondere mindestens 20 µm und von höchstens 300 µm insbesondere von höchstens 200 µm aufweist. Die Dicke der Folie entspricht vorzugsweise im Wesentlichen der Dicke der Metallschicht aus Schritt a). Gegebenenfalls kann die Dicke der Folie dünner sein als die Metallschicht, wenn die Folie nachbearbeitet wird.

Weiterhin bevorzugt weist die Metallfolie eine relative Dichte von 70% oder mehr, insbesondere mindestens 90% oder sogar mindestens 99% auf. Vorzugsweise weist die Metallfolie keine Gaseinschlüsse auf.

Im Anschluss an Schritt b) kann die Metallfolie optional nachbehandelt werden. Mögliche Nachbehandlungsverfahren umfassen Temperaturbehandlungen, Walzen, Schleifen, Polieren, Pressen, insbesondere uniaxiales Pressen, kalt-isostatisches Pressen, oder heiß-isostatisches Pressen.

Für den Fall, dass auf dem Substrat eine Trennschicht angeordnet ist, können optional Bestandteile dieser Trennschicht beim Entfernen des Substrats an der Metallfolie verbleiben. Bevorzugt werden diese Bestandteile der Trennschicht von der Metallfolie entfernt.

In einem zweiten Aspekt betrifft die Erfindung eine Metallfolie, insbesondere herstellbar nach einem Verfahren wie es hierin beschrieben ist, wobei das in der Metallfolie enthaltene Metall eine Ordnungszahl >30 im Periodensystem aufweist und ein E-Modul von mindestens 200 GPa, dadurch gekennzeichnet, dass die Folie eine Dicke aufweist, die im Bereich von 10 - 300 µm liegt.

In einer Ausführungsform kann die Folie eine Edelmetallfolie sein. Besonders bevorzugt kann die Metallfolie eine Iridiumfolie, eine Rhodiumfolie eine Wolframfolie, eine Osmiumfolie, eine Rutheniumfolie, eine Platinfolie, eine Palladiumfolie, eine Molybdänfolie, eine Chromfolie, eine Zirkonfolie, eine Hafniumfolie, eine Titanfolie, eine Rheniumfolie, eine Zinkfolie oder eine Siliziumfolie sein.

Die Reinheit der Metallfolie liegt bevorzugt im Bereich der Reinheit der eingesetzten Partikel und kann beispielsweise im Bereich von 99, 5 bis 99,9995% liegen.

Die Anwendung der erfindungsgemäßen Metallfolie ist nicht weiter beschränkt. Es sind vielfältige Anwendungen denkbar. Beispielsweise kann die Metallfolie zur elektromagnetischen Abschirmung, als Katalysatorträger oder als Auskleidung von Apparaturen im chemischen Gerätebau verwendet werden.

In einem Aspekt betrifft die Erfindung einen Sensor oder eine Strahlenschutzvorrichtung enthaltend eine erfindungsgemäße Metallfolie. Insbesondere kann die Metallfolie eine Rhodiumfolie sein, die für die Mammographie verwendet wird.

In einer weiteren Ausführung kann die Metallfolie eine Wolframfolien für die Medizintechnik oder die Nuklearmedizin sein. Der Strahlenschutz für Gamma-Strahlung durch eine Wolframfolie kann insbesondere, verglichen mit Blei, etwa 50% höher sein. Dadurch können sich insbesondere Vorteile für die Bildgebung ergeben.

### Ausführungsbeispiel

In einem Beispiel wurde als Beschichtungsmaterial Wolframpulver (Reinheit 99,9 %) mit einer Partikelgröße *d*₅₀ = 10 µm auf ein Aluminiumsubstrat (EN AW-5005) mittels Aerosol-Deposition abgeschieden. Die Prozessparameter sind in Tabelle 1 angegeben.

**Tabelle 1**

| | |
|---|---|
| Beschichtungsmaterial | Wolfram (99.9 %) |
| Substratmaterial | Aluminium (EN AW-5005) |
| Substratrauheit | *R*_{z} = 1,5 µm |
| Druck in Beschichtungskammer | 10 mbar |
| Druck in Aerosolerzeugungskammer | 500 mbar |
| Trägergas | Helium |

Es wurde eine Wolframschicht mit einer Schichtdicke von 23 µm hergestellt. Der Verbund aus Wolframschicht und Aluminiumsubstrat wurde danach für 10 Minuten in Salzsäure (36 %) gelegt. Nachdem sich das Aluminiumsubstrat aufgelöst hatte, konnte eine freitragende Wolframfolie der Lösung entnommen werden.

## Patentansprüche

1. Verfahren zur Herstellung einer Metallfolie aufweisend die folgenden Schritte:
a. Auftragen einer Metallschicht auf ein Substrat mittels Aerosol-Deposition eines Pulvers und
b. zumindest teilweises oder vollständiges Entfernen des Substrats unter Erhalt einer Folie.

2. Verfahren gemäß einem der vorigen Ansprüche, wobei das Entfernen des Substrats von der Metallschicht ausgewählt sein kann aus Ablösen und Auflösen, sowie Kombinationen davon.

3. Verfahren gemäß einem der vorigen Ansprüche, wobei das Substrat ausgewählt ist aus Metallen, Keramiken, Gläsern und Kunststoffen.

4. Verfahren gemäß einem der vorigen Ansprüche, wobei die Metallfolie eine Dicke im Bereich von mindestens 10 µm, insbesondere mindestens 20 µm und von höchstens 300 µm, insbesondere von höchstens 200 µm aufweist.

5. Verfahren gemäß einem der vorigen Ansprüche, wobei die Rauigkeit des Substrats R_{z} einen Wert im Bereich von höchstens 10 µm aufweist.

6. Verfahren gemäß einem der vorigen Ansprüche, wobei die linearen thermischen Ausdehnungskoeffizienten α (x 10⁻⁶ K⁻¹) der Metallschicht und des Substrats sich um mindestens 20 % unterscheiden.

7. Verfahren gemäß einem der vorigen Ansprüche, wobei die Metallfolie eine relative Dichte von 70% oder mehr aufweist.

8. Verfahren gemäß einem der vorigen Ansprüche, wobei die Metallfolie keine Gaseinschlüsse und eine relative Dichte aufweist, die im Bereich von 99,5% oder mehr liegt.

9. Verfahren gemäß einem der vorigen Ansprüche, wobei das Metall enthalten in der Metallfolie eine Ordnungszahl >20 im Periodensystem und ein E-Modul von mindestens 150 GPa aufweist.

10. Verfahren gemäß einem der vorigen Ansprüche, wobei das Metall eine Schmelztemperatur von mindestens 1800°C aufweist.

11. Verfahren gemäß einem der Ansprüche 12 - 14 wobei das Metall ausgewählt ist aus der Gruppe umfassend Ir, Rh, Os, Ru, Pt, Pd, W, Mo, Cr, Zr, Hf, Ti, Re, Zn und Si sowie Kombinationen der vorgenannten Elemente.

12. Metallfolie, insbesondere herstellbar nach einem Verfahren gemäß eine der Ansprüche 1 - 11, wobei das Metall eine Ordnungszahl >20 im Periodensystem aufweist und ein E-Modul von mindestens 150 GPa, **dadurch gekennzeichnet, dass** die Folie eine Dicke aufweist, die im Bereich von 10 - 300 µm liegt.

13. Metallfolie gemäß Anspruch 12, wobei die Metallfolie eine freistehende Metallfolie ist, die zumindest nicht vollständig auf einem Träger angeordnet ist.

14. Metallfolie gemäß einem der Ansprüche 12 oder 13 wobei das Metall eine Reinheit von mindestens 99,5 Gew.-%, insbesondere von mindestens 99,95 Gew.-% aufweist.

15. Sensor oder Strahlenschutzvorrichtung enthaltend eine Metallfolie gemäß einem der Ansprüche 12 bis 14.
